# EUROPÄISCHE PATENTSCHRIFT

(11) **EP 0 374 700 B1**
(45) Veröffentlichungstag und Bekanntmachung des Hinweises auf die Patenterteilung: **09.03.1994**
(21) Anmeldenummer: 89122946.0
(22) Anmeldetag: 12.12.1989
(51) Int. Cl.: D21C 3/00, D21C 9/00, D21C 9/08, D21H 21/02, C12S 3/08

(54) **Verfahren zur Herstellung von mechanischem Holzstoff und von Papier, das diesen Holzstoff enthält**
Process for preparing mechanical pulp and for paper containing said pulp
Procédé de préparation de pâte mécanique et de papier contenant cette pâte

(30) Priorität: 13.12.1988 JP 314408/88
(43) Veröffentlichungstag der Anmeldung: 27.06.1990
(73) Patentinhaber: NIPPON PAPER INDUSTRIES CO., LTD., Kita-ku, Tokyo 100 (JP)
(72) Erfinder: Irie, Yuko Central Research Laboratory, Kita-ku Tokyo (JP); Matsukura, Motoo Central Research Laboratory, Kita-ku Tokyo (JP); Hata, Kunio Central Research Laboratory, Kita-ku Tokyo (JP)
(74) Vertreter: Kinzebach, Werner, Dr.

(56) Entgegenhaltungen:
- CA-A- 758 488
- GB-A- 1 189 604

## Beschreibung

Diese Erfindung betrifft ein Verfahren zur Herstellung von mechanischem Holzstoff (wie Holzschliff, Refiner-Holzschliff usw.) und von Papier, das diesen Holzstoff enthält.

Mechanischer Holzstoff, wie Holzschliff, wird hergestellt, indem man Stammholz oder Hackschnitzel mechanisch behandelt, z.B. mit einem Holzschleifer oder Refiner schleift. Der erhaltene Holzstoff, der als Nachteil eine geringere Festigkeit aufweist, fällt aber in höherer Ausbeute an, ist billiger und ergibt im Vergleich zu Zellstoff, der unter Verwendung von Chemikalien, wie Alkali usw. hergestellt wird, ein undurchsichtigeres Papier. Weiter bleiben die Harzbestandteile des mechanischen Holzstoffs wegen des mechanischen Schleifens unverändert. Im allgemeinen enthält das Holz etwa 1-10 % Harzbestandteile neben den Hauptholzbestandteilen, Zellulose, Hemizellulose und Lignin.

Diese Harzbestandteile sind je nach Holzart qualitativ und quantitativ verschieden. Das Nadelholz, ein Hauptausgangsmaterial des mechanischen Holzstoffs, enthält eine große Menge von Harzbestandteilen, wie Fettsäuren, Harzsäuren, Glyceriden usw. Ein Teil der Harzbestandteile wird vom Holzstoff ausgeschieden, so daß die Harze im Wasser schwebend oder auf der Faseroberfläche adsorbiert vorhanden sind. D.h., sie gehen von einem auf der Faser fixierten Zustand in einen ausgeschiedenen (freien) Zustand über. Das ausgeschiedene, im Rückwasser schwebende Harz, das als "kolloidales Harz" bezeichnet wird, besteht aus Harzteilchen von etwa 0,2-2 µm Größe.

Im allgemeinen wird Papier hergestellt, indem man die durch verschiedene Verfahren erzeugten Papierrohstoffe durch Sortierprozesse behandelt, verschiedene Additive zugibt und durch eine Papierherstellungsmaschine ein Blatt formiert.

In einer Reihe von Herstellungsprozessen wird das ausgeschiedene Harz oder das auf der Faser adsorbierte Harz auf Röhren, Bütten, Sieben, Walzen usw. abgelagert, so daß Harzschwierigkeit - Papierverschmutzung, Papierausschuß usw. - auftreten. Insbesondere treten die Harzschwierigkeiten oft bei Papier auf, das eine große Menge von mechanischem Holzstoff enthält.

Zur Vermeidung der Harzschwierigkeiten dient das sog. "Seasoning", bei dem das Holz im Freien längere Zeit gelagert wird. Zur Vermeidung der Harzschwierigkeiten kann man auch oberflächenaktive Mittel verwenden, wie polyoxyethylenierte Alkyläther mit unterschiedlichem Polyoxyethylenierungsgrad, Alkylphenylderivate und Mittel, die diese als Hauptbestandteil enthalten, wie es in der JP-A-50-22606 beschrieben wurde.

Das erwähnte "Seasoning", das zur Abnahme der Menge an Harzbestandteilen im Holz aufgrund der Veränderung des Harzes durch Luftoxidation führt, hat die Nachteile, daß große Flächen und eine lange Zeit, wie 3-6 oder mehr Monate, benötigt werden. Daher ist es schwierig, nur durch das "Seasoning" die Harzschwierigkeiten zu vermeiden. In der GB-A-1 189 604 wird ein Verfahren beschrieben, das eine Kürzung der Dauer des "Seasonings" ohne Celluloseabbau durch vorherige Behandlung der Holzspäne mit Lipase-produzierenden Pilzen ermöglicht. Weder dieses Verfahren, das auf "Seasoning" unter schwer Kontrollierbaren Bedingungen beruht, noch die Zugabe der oberflächenaktiven Mittel, die zur Dispergierung der Harzmikroteilchen und zur Beseitigung der Harzablagerung führt, ist ausreichend, um die Harzschwierigkeiten zu vermeiden.

Der Erfindung liegt daher die Aufgabe zugrunde, ein verbessertes Verfahren zur Gewinnung von mechanischem Holzstoff oder von Papier, das diesen Holzstoff enthält, zur Verfügung zu stellen. Dabei sollen insbesondere die Harzschwierigkeiten verringert werden.

Um ein wirksames Verfahren zur Vermeidung der Harzschwierigkeiten zu finden, haben die Erfinder sowohl die Holzbestandteile, die aus japanischer Rotkiefer, einer typischen Holzart für den mechanischen Holzstoff, extrahiert worden waren, als auch die Harzbestandteile untersucht, die bei der Herstellung des mechanischen Holzstoffs aus japanischer Rotkiefer oder des den mechanischen Holzstoff enthaltenden Papiers abgelagert wurden. Es hat sich gezeigt, daß der Hauptbestandteil des abgelagerten Harzes dem Harzbestandteil im ursprünglichen Holz gleich ist, und daß er reich an Triglyceriden, Fettsäuren, Harzsäuren und ihren Metallsalzen ist. Insbesondere enthält das abgelagerte Harz immer eine große Menge an Triglyceriden. Daher vermutet man, daß zur Hauptsache Triglyceride die Harzschwierigkeiten verursachen. Dieser Befund bestätigt die in der GB-A-1 189 604 enthaltenen Lehre.

Während die Zersetzung der Triglyceride nach dem in der GB-A-1 189 604 beschriebenen Verfahren mehrere Tage in Anspruch nimmt, wurde nun folgendes gefunden:
Die Anwendung einer Acylglycerin-Lipase bewirkt die Zersetzung der Triglyceride, so daß Harzablagerungen vermieden werden, ohne die Stoff- und Papierqualität und die Operationsbedingungen nachteilig zu beeinflussen.

Die Erfindung betrifft ein Verfahren zur Herstellung von mechanischem Holzstoff und/oder von den mechanischen Holzstoff enthaltenden Papier und ist dadurch gekennzeichnet, daß man den Papierrohstoff und/oder das Rückwasser mit einer Acylglycerin-Lipase, gegebenenfalls in immobilisierter Form, behandelt.
Vorzugsweise verwendet man als Acylglycerin-Lipase diejenige, die von mindestens einem Mikroorganismus aus der Gruppe Aspergillus niger, Pseudomonas fluorescenz, Pseudomonas fragi, Geotrichum candidum und Candida cylindracea produziert wird.

Die erfindungsgemäße Acylglycerin-Lipase ist ein Enzym zur Hydrolyse der Triglyceride, eines Hauptbestandteils des Harzes. Beispiele für geeignete Acylglycerin-Lipasen unterliegen keinen besonderen Beschränkungen. Als Mikroorganismus, die das erfindungsgemäß zur Anwendung kommende Enzym produzieren, kann man z. B. folgende verwenden:
Aspergillus niger, Pseudomonas fluorescens, Pseudumonas fragi, Geotrichum candidum und Candida cylindracea, Mucor javanicus, Rhizopus javanicus, Rhizopus delemar, Rhizopus niveus und Pilzstämme der Gattung Rhizopus.

Je reiner die erfindungsgemäße Acylglycerin-Lipase ist, desto besser ist der Effekt. Man kann die erfindungsgemäß verwendeten Acylglycerin-Lipasen allein oder im Gemisch einsetzen, und sie können auch in Kombination mit anderen Zersetzungsenzymen, wie Cellulasen, Hemicellulasen, Proteasen usw. mit gutem Erfolg angewendet werden.

Bei der Herstellung des mechanischen Holzstoffs oder des den mechanischen Holzstoff enthaltenden Papiers wird die erfindungsgemäße Acylglycerin-Lipase in einer Menge von 0,1-10000 ppm, bezogen auf das Gewicht des mechanischen Holzstoffs, zum Schlamm des Papierrohstoffs zugegeben, der den beim Schleifen des Holzes erzeugten mechanischen Holzstoff enthält. Dann wird der erhaltene Schlamm gerührt oder stehen gelassen, wobei die Temperatur bevorzugt bei 10-70 °C, insbesondere bevorzugt bei 35-55 °C liegt. Bei einer Temperatur unter 10 °C wirkt das erfindungsgemäße Enzym schwach und langsam. Bei einer Temperatur über 70 °C verliert das erfindungsgemäße Enzym seine Aktivität. Je mehr zugegeben wird, umso weniger Zeit wird für die Spaltung benötigt, wobei 0,1 ppm des Enzyms, bezogen auf das Gewicht des Triglycerides, ausreichend sind, und eine Menge über 10 000 ppm wirtschaftlich ungünstig ist. Weiter wird der pH-Wert vorzugsweise auf 3-11 eingestellt. Außerhalb dieses pH-Bereichs wird die Aktivität des Enzyms erniedrigt. Bei der Herstellung des Papierrohstoffs und des Papiers wird eine große Menge Wasser verwendet, wobei ein großer Teil davon umläuft und wiederverwendet wird. Weil dieses Rückwasser Holzbestandteile enthält, führt die Anwendung der erfindungsgemäßen Acylglycerin-Lipase bei diesem Rückwasser zur Vermeidung der Harzschwierigkeiten, wobei eine unmittelbare Zugabe einer Acylglycerin-Lipase zum Rückwasser, oder die Zugabe einer sog. immobilisierten Acylglycerin-Lipase oder eines sog. immobilisierten Mikroorganismus, der extrazellulär die Acylglycerin-Lipase erzeugt, mit gutem Effekt angewandt wird. In diesem Fall kann die Immobilisierung des Enzyms oder des Mikroorganismus auf bekannte Weise durch Verbindung mit einem Träger-, Vernetzungs-, Entrapmentverfahren usw., durchgeführt werden. Weil das erfindungsgemäße Verfahren sehr selektiv und mild verläuft, hat es die Vorteile, daß die behandelten Papierrohstoffe unverändert bleiben und der übliche Prozeß nicht beeinflußt wird.

Die Harzschwierigkeiten treten in einem komplizierten System auf, bei dem Stoffasern, Harze, Metallionen, Füllstoffe usw. im Gemisch vorliegen. Die Ursache für die Harzschwierigkeiten ist unklar, man vermutet jedoch, daß die Harzschwierigkeiten von der Harzkonzentration, Stoffkonzentration, dem pH-Wert, der Temperatur, Metallionenkonzentration und -art abhängen. Im allgemeinen wird die Adhäsion an der Feststoffoberfläche auf van-der-Waal'sche Kräfte zurückgeführt, die die Substanzen auf der Feststoffoberfläche fixieren. Die Wechselwirkung zwischen den Substanzen beruht u.a. auf einer hydrophoben Bindung oder einer Dipolmomentwirkung. Ein hydrophobes oder nichtpolares Molekül oder ein solcher Molekülteil wird von einer hydrophoben oder nichtpolaren Oberfläche angezogen. Ein hydrophiles oder polares Molekül wird dagegen von einer hydrophilen oder polaren Oberfläche angezogen. Bei der Ablagerung des Harzes in einem Prozeß zur Herstellung von Papierrohstoff und Papier scheinen die Triglyceride die folgende Rolle zu spielen. Das Triglycerid, ein nichtpolarer Bestandteil des kolloidalen Harzes, haftet an einer hydrophoben oder nichtpolaren Oberfläche, wie der Metalloberfläche von Röhren, der Oberfläche von Preßwalzen in einem Papierherstellungsprozeß usw. aufgrund der Van-der-Waal'schen Kräfte.

Der haftende Anteil wirkt als Kern, an dem hydrophobe oder nichtpolare Moleküle oder Molekülteile haften, wobei die Harzablagerungen gebildet werden.

Die Wirkung der Acylglycerin-Lipase besteht darin, daß sie auf das nichtpolare Triglycerid einwirkt, das eine hohe Haftfähigkeit an einer hydrophoben und nichtpolaren Oberfläche besitzt und das in dem Harz an der Oberfläche des mechanischen Holzstoffs oder in dem Rückwasserharz und und kolloidalen Harz vorliegt. Die Triglyceride werden dabei zu wasserlöslichen Glycerolen und polaren Fettsäuren hydrolysiert, wodurch die Haftung an hydrophoben Metallröhren, Büttenwänden, Walzen usw. verhindert wird. Weil somit die Haftung des Harzes von Anfang an verhindert wird, bilden sich keine Harzablagerungen, so daß die Harzschwierigkeiten vermieden werden.

Das erfindungsgemäße Verfahren hat die Vorteile, daß die Ablagerung der Harzbestandteile bei der Herstellung des mechanischen Holzstoffs oder des den mechanischen Holzstoff enthaltenden Papiers verhindert wird, und daß Mängel, wie Harzflecke und -löcher in einem Papierblatt usw., die durch das Harz verursacht werden, vermieden werden.

Das erfindungsgemäße Verfahren hat keinen nachteiligen Einfluß auf die Papierqualität und die praktische Produktion, und es ist einfach und kann beim bisherigen Holzstoff- und Papierherstellungsprozeß angewendet werden.

Diese Erfindung wird durch folgende Beispiele erläutert. In den Beispielen wird die nicht mit dem erfindungsgemäßen Enzym behandelte Probe als "unbehandelt" bezeichnet.

### Beispiel 1

Frische japanische Rotkieferhackschnitzel wurden mit Methanol unter Verwendung eines Soxhlet-Extraktors extrahiert. 10 g des Extrakts wurden in einer Mischlösung von 100 ml Isopropanol, 60 ml Aceton und 5 ml Wasser aufgelöst, um eine Harzlösung zu erhalten.

10 ml der Harzlösung und 0,6 g Aluminiumsulfat (als Feststoff) wurden in einen 1 l Wasser enthaltenden Becher eingeleitet und unter starken Rühren dispergiert, um eine Harzdispersion zu bilden. In diesem Fall beträgt die Ausbeute des mit Methanol extrahierten Harzes 4,7 %, bezogen auf das trockene Hackschnitzelgewicht, wobei dieses Harz 37,8 % Triglyceride enthält.

Dann wurde die zubereitete Harzdispersion unter Verwendung von Salzsäure und/oder Natriumhydroxid auf einen pH-Wert von 7 eingestellt. Die Acylglycerin-Lipasen wurden dazu bei unterschiedlicher Konzentration und verschiedenen Temperaturen zugegeben, wie in Tabelle 1 gezeigt wird, und es wurde 4 Stunden gerührt, um die behandelte Lösung herzustellen.
Die behandelte Lösung wurde mit Aluminiumsulfat und Salzsäure auf einen pH-Wert von 4 eingestellt. Um die haftende Harzmenge gemäß Tapping Routine Control Method RC-324 zu bestimmen, wurden 2,5 cm eines Polyäthylenbrettes von 22 cm Breite und 7 cm Länge in die Lösung getaucht. Die eingestellte Lösung wurde 30 Minuten unter Verwendung eines Vibromischers (Linitator, hergestellt von U.S. Heidon Co.) gerührt. Dann wurde das Polyäthylenbrett extrahiert und getrocknet. Die haftende Harzmenge wurde berechnet und in Prozent , bezogen auf die haftende Harzmenge der unbehandelten Probe, angegeben.

### Beispiel 2

Die in Beispiel 1 zubereitete Harzdispersion wurde unter Verwendung von Salzsäure und/oder Natriumhydroxid auf einen pH-Wert von 7 eingestellt. Die Acylglycerin-Lipase wurde in einer Menge von 500 ppm, bezogen auf das Harzgewicht, zugegeben und bei 40 °C gerührt. Nach der angegebenen Zeit wurde die haftende Harzmenge in gleicher Weise wie im Beispiel 1 berechnet; sie ist in Tabelle 2 gezeigt.

**Tabelle 2**

| Enzym | | Zeit | | |
|---|---|---|---|---|
| Art | Konzentration | 2 Std. | 4 Std. | 8 Std. |
| Unbehandelt - | | 105 mg (100 %) | 101 mg (100 %) | 107 mg (100 %) |
| Li. OF | 500 ppm | 67 mg (63.8 %) | 31 mg (30.7 %) | 31 mg (24.4 %) |
| Li. GC-5⁵⁾ | 500 ppm | 85 mg (81,0 %) | 70 mg (69,3 %) | 59 mg (55,1 %) |

| | | | | |
|---|---|---|---|---|
| (Anmerkung 5) Li. GC-5; Handelsname: Lipase GC-5 (hergestellt von Amano Seiyaku Co.), produziert von Geotrichum candidum. | | | | |

### Beispiel 3

1000 ml Schlamm, der 10 g Holzschliff von 63 ml CSF (Canadian Standard Freeness) enthielt, wurden aus japanischer Rotkiefer hergestellt. Die Acylglycerin-Lipasen wurden dazu in verschiedenen Konzentrationen zugegeben und bei verschiedenen pH-Werten in der gleichen Weise wie im Beispiel 1 behandelt. Die am Polyäthylenbrett haftende Harzmenge wurde wie im Beispiel 1 gemessen und wird in Tabelle 3 gezeigt.

**Tabelle 3**

| Enzym | | pH | | | |
|---|---|---|---|---|---|
| Art | Konzentration⁷⁾ | 3 | 5 | 7 | 9 |
| Unbehandelt | | 115 mg (100 %) | 112 mg (100 %) | 102 mg (100 %) | 121 mg (100 %) |
| Li. OF | 10 ppm | - | - | 90 mg (88,2 %) | - |
| | 50 ppm | 80 mg (67,8 %) | 58 mg (51,8 %) | 28 mg (27,5 %) | 62 mg (51,2 %) |
| | 250 ppm | - | - | 21 mg (20,6 %) | - |
| Li. B⁶⁾ | 10 ppm | - | - | - | 96 mg (79,3 %) |
| | 50 ppm | 95 mg (80,5 %) | 65 mg (58,3 %) | 42 mg (41,2 %) | 27 mg (22,3 %) |
| | 250 ppm | - | - | - | 24 mg (19,8 %) |
| Li. A | 50 ppm | 84 mg (71,2 %) | 66 mg (58,9 %) | 49 mg (48,0 %) | 88 mg (72,7 %) |
| 40 °C, Behandlungszeit: 4 Stunden | | | | | |

| | | | | | |
|---|---|---|---|---|---|
| (Anmerkung 6) Li. B; Handelsname: Lipase B (hergestellt von Sapporo Breweries Limited.), produziert von Pseudomonas fragi 22-39B | | | | | |
| (Anmerkung 7) Konzentration: Enzymzugabekonzentration | | | | | |

### Beispiel 4

Die gleiche Probe wie in Beispiel 3 wurde verwendet. Das erfindungsgemäße Enzym wurde zur Probe in einer Menge von 50 ppm, bezogen auf das Holzstoffgewicht, zugegeben und während unterschiedlicher Dauer bei verschiedenen Temperaturen behandelt.
Die haftende Harzmenge wurde gemessen und wird in Tabelle 4 gezeigt.

**Tabelle 4**

| Enzym | pH | Behandlungszeit | Temperatur | | |
|---|---|---|---|---|---|
| | | | 20 °C | 40 °C | 60 °C |
| Unbehandelt | | - | 115 mg (100 %) | 102 mg (100 %) | 117 mg (100 %) |
| Li. OF | 7 | 2 Std. | - | 44 mg (53,9 %) | - |
| | | 4 Std. | 64 mg (55,7 %) | 29 mg (28,4 %) | 100 mg (85,5 %) |
| | | 8 Std. | - | 27 mg (26,5 %) | - |
| Unbehandelt | 9 | - | 128 mg (100 %) | 121 mg (100 %) | 134 mg (100 %) |
| Li. B | | 2 Std. | - | - | 43 mg (32,3 %) |
| | | 4 Std. | 97 mg (75,8 %) | 27 mg (22,3 %) | 26 mg (19,4 %) |
| | | 8 Std. | - | - | 25 mg (18,7 %) |

### Beispiel 5

1000 ml eines 1%igen Stoffschlamms, der aus 20 % Altzeitungspapierstoff (105 ml CSF), 25 % Holzschliff (63 ml CSF), 25 % thermomechanischem Holzstoff (107 ml CSF) und 30 % Sulfatzellstoff bestand, wurde als Probe verwendet. Das erfindungsgemäße Enzym wurde dazu in einer Menge von 50 ppm, bezogen auf das Stoffgewicht, zugegeben und 4 Stunden bei 40 °C behandelt und 120 Minuten mit einem Vibromischer mit Polyäthylenbrett gerührt. Die haftende Harzmenge wurde gemessen und wird in Tabelle 5 gezeigt.

**Tabelle 5**

| | Gehaftete Harzmenge |
|---|---|
| Unbehandelt | 65 mg (100 %) |
| Li. OF | 18 mg (27,7 %) |

### Beispiel 6

3000 ml Rückwasser bei der Filtration des Holzschliffs in der Sortierungsstufe bei japanischem Rotkieferschliff wurden als Probe verwendet. Das erfindungsgemäße Enzym wurde dazu in einer Menge von 0,5 ppm, bezogen auf das Rückwassergewicht, zugegeben, 2 Stunden bei 40 °C behandelt und 120 Minuten mit einem Vibromischer gerührt.

Die an dem Brett haftende Harzmenge wurde gemessen und wird in Tabelle 6 gezeigt.

**Tabelle 6**

| | Gehaftete Harzmenge |
|---|---|
| Unbehandelt | 37 mg (100 %) |
| Li. OF | 7 mg (18,9 %) |

### Beispiel 7

Zeitungspapier mit einem Flächengewicht von etwa 46 g/m² wurde durch die Bel-Baie-Former-Multitrocknermaschine mit 5080 mm Breite und 830 m/min Geschwindigkeit hergestellt, wobei der Papierrohstoff aus 30 % Holzschliff, 45 % Altzeitungspapierstoff (ohne Druckerschwärze), 10 % Nadelholzsulfatzellstoff und 15 % thermomechanischem Holzstoff bestand. Der Holzschliff wurde aus Rotkiefer hergestellt, auf einen Mahlungsgrad von 60-70 ml CSF durch den Nachrefiner eingestellt, als Halbstoff einige Zeit gelagert, gegebenenfalls mit anderen Halbstoffen und Hilfsmitteln gemischt, wieder gelagert und zuletzt einem Papierherstellungsprozeß unterworfen. Es dauert 90 Minuten vom Nachrefiner durch die Bütten und Behälter zur Papiermaschine. Das erfindungsgemäße Enzym wurde zum Holzschliffschlamm von 3,8 % Konzentration vor dem Nachrefiner so zugegeben, daß die Lipase OF eine Konzentration von 3 ppm hatte. Dieses Enzym wurde zwei Wochen lang fortlaufend zum Holzschliff zugegeben. Die an Sieb- und Presseteilen haftende Harzmenge und der Zeitabstand zwischen den zur Entfernung des an der Mittelwalze haftenden Harzes erforderlichen Reinigungsvorgängen wurden bestimmt. Der Ausstoß dieser Maschine war etwa 200 Tonnen pro Tag.

Die Beseitigung des haftenden Harzes muß regelmäßig erfolgen, um eine vermehrte Haftung des Harzes an der Zenterwalze zu vermeiden. Der Zeitabstand zwischen den Reinigungsvorgängen wird mit zunehmender, anhaftender Harzmenge kürzer. Die erhaltenen Ergebnisse wurden mit denjenigen eines "unbehandelten" Verfahrens verglichen und werden in Tabelle 7 gezeigt.

**Tabelle 7**

| | | Unbehandelt | Li. OF |
|---|---|---|---|
| Haftende Harzmenge (g/Tag) | Max. | 895 | 89 |
| | Min. | 73 | 0 |
| | Durchschnitt | 207 | 43 |
| Zeitabstand zwischen den Reinigungsvorgängen (Minuten) | Max. | 120 | 240 |
| | Min. | 30 | 120 |
| | Durchschnitt | 80 | 170 |

### Beispiel 8

Ein leichtgewichtiges Druckpapier mit einem Flächengewicht von 34 g/m² wurde gemäß Beispiel 7 hergestellt, wobei der Papierrohstoff aus 20 % Holzschliff, 50 % Altzeitungspapierstoff (ohne Druckerschwärze), 15 % Nadelholzsulfatzellstoff und 15 % thermomechanischem Holzstoff bestand. In diesem Fall wurde die Lipase OF zum Holzschliffschlamm in einer Menge von 3 ppm zugegeben. Der Ausstoß dieser Maschine war etwa 200 Tonnen pro Tag. Die haftende Harzmenge in den Sieb- und Presseteilen und die Harzlöcher des Papiers aufgrund der Haftung des Harzes an der Zerfaserwalze wurden bestimmt. Die erhaltenen Ergebnisse wurden mit denjenigen des "unbehandelten" Verfahrens verglichen und werden in Tabelle 8 gezeigt.

**Tabelle 8**

| | | Unbehandelt | Li. OF |
|---|---|---|---|
| Haftende Harzmenge (g/Tag) | Max. | 590 | 98 |
| | Min. | 132 | 15 |
| | Durchschnitt | 221 | 47 |
| Anzahl der Harzlöcher (pro Tag) | Max. | 65 | 14 |
| | Min. | 13 | 0 |
| | Durchschnitt | 38 | 6 |

| | | | |
|---|---|---|---|
| * Diese Zahlen beziehen sich auf den aus der Zerfaserwalze kommenden Papierstreifen | | | |

## Patentansprüche

1. Verfahren zur Herstellung von mechanischem Holzstoff und/oder Papier, das den mechanischen Holzstoff enthält, dadurch gekennzeichnet, daß man den Papierrohstoff und/oder das Rückwasser mit einer Acylglycerin-Lipase behandelt.

2. Verfahren nach Anspruch 1, dadurch gekennzeichnet, daß man eine Acylglycerin-Lipase verwendet, die von mindestens einem Mikroorganismus produziert wird, der ausgewählt ist unter Aspergillus niger, Pseudomonas fluorescens, Pseudomonas fragi, Geotrichum candidum und Candida cylindracea.

3. Verfahren nach Anspruch 1 oder 2, dadurch gekennzeichnet, daß die Acylglycerin-Lipase in einer Menge von 0,1 - 1000 ppm, bezogen auf das Gewicht des mechanischen Holzstoffes, zugegeben wird.

4. Verfahren nach einem der Ansprüche 1 bis 3, dadurch gekennzeichnet, daß die Behandlung des Papierrohstoffs und/oder des Rückwassers bei 10 - 70 °C erfolgt.

5. Verfahren nach Anspruch 4, dadurch gekennzeichnet, daß die Behandlung des Papierrohstoffs und/oder des Rückwassers bei 35 - 55 °C erfolgt.

6. Verfahren nach einem der Ansprüche 1 bis 5, dadurch gekennzeichnet, daß der pH-Wert des Papierrohstoffs und/oder des Rückwassers auf 3 - 11 eingestellt wird.

## Claims

1. Process for preparing mechanical pulp and/or paper which contains the mechanical pulp characterised in that one treats the paper raw material and/or the return water with an acyl glycerine lipase.

2. Process according to Claim 1 characterised in that one uses an acyl glycerine lipase which is produced by at least one micro-organism which is selected from Aspergillus niger, Pseudomonas fluorescens, Pseudomonas fragi, Geotrichum candidum and Candida cylindracea.

3. Process according to Claim 1 or 2 characterised in that the acyl glycerin lipase is added in a quantity of 0.1-1000 ppm taken on the weight of the mechanical pulp.

4. Process according to one of Claims 1 to 3 characterised in that the treatment of the paper raw material and/or the return water takes place at 10-70°C.

5. Process according to Claim 4 characterised in that the treatment of the paper raw material and/or the return water takes place at 35-55°C.

6. Process according to one of Claims 1 to 5 characterised in that the pH value of the paper raw material and/or of the return water is adjusted to 3-11.

## Revendications

1. Procédé de préparation de pâte mécanique et/ou de papier contenant la pâte mécanique, caractérisé par le fait que l'on traite la matière première du papier et/ou l'eau recyclée avec une lipase d'acylglycérol.

2. Procédé selon la revendication 1, caractérisé par le fait que l'on emploie une lipase d'acylglycérol qui est produite par au moins un micro-organisme que l'on choisit parmi Aspergillus niger, Pseudomonas fluorescens, Pseudomonas fragi, Geotrichum candidum et Candida cylindracea.

3. Procédé selon la revendication 1 ou 2, caractérisé par le fait que l'on ajoute la lipase d'acylglycérol dans une proportion de 0,1- 1000 ppm, rapportée au poids de pâte mécanique.

4. Procédé selon l'une des revendications 1 à 3, caractérisé par le fait que le traitement de la matière première du papier et/ou de l'eau recyclée se fait à 10 - 70°C.

5. Procédé selon la revendication 4, caractérisé par le fait que le traitement de la matière première du papier et/ou de l'eau recyclée se fait à 35 - 55°C.

6. Procédé selon l'une des revendications 1 à 5, caractérisé par le fait que l'on amène la valeur du pH de la matière première du papier et/ou de l'eau recyclée à 3 - 11.
